# EUROPÄISCHE PATENTSCHRIFT

(11) **EP 0 779 391 B1**
(45) Veröffentlichungstag und Bekanntmachung des Hinweises auf die Patenterteilung: **04.04.2001**
(21) Anmeldenummer: 96115697.3
(22) Anmeldetag: 01.10.1996
(51) Int. Cl.: D21D 1/30

(54) **Verfahren zur Mahlung von Papierfasern**
Method for milling paper fibres
Procédé pour le broyage de fibres de papier

(30) Priorität: 16.12.1995 DE 19547069
(43) Veröffentlichungstag der Anmeldung: 18.06.1997
(73) Patentinhaber: Voith Sulzer Stoffaufbereitung GmbH, 88191 Ravensburg (DE)
(72) Erfinder: Meltzer, Frank Peter, Dr., Appleton, WI 54915 (US); Schneid, Josef, 88267 Vogt (DE)

(56) Entgegenhaltungen:
- EP-A- 0 480 851
- WO-A-91/02841
- AT-B- 393 520
- DE-A- 2 722 906
- US-A- 4 166 584

## Beschreibung

Die Erfindung bezieht sich auf ein Verfahren zur Mahlung von Papierfasern gemäß dem Oberbegriff des Anspruchs 1.

Verfahren dieser Art werden seit langer Zeit eingesetzt, da die zur Papierherstellung benötigten Zellstoffasern erst durch eine Mahlbehandlung die gewünschten Eigenschaften erhalten. Aber auch aus Altpapier gewonnene Fasern müssen oft vor dem Wiedereinsatz gemahlen werden.

Ein beträchtlicher Teil der Betriebskosten, die bei der Mahlung von Faserstoffen in der Zellstoff- und Papierindustrie anfallen, rührt von den Energiekosten her. Daher war es schon immer ein Bestreben, Mahlverfahren zu finden, mit denen - gemessen an dem gewünschten Erfolg - ein nicht zu hoher Energieeinsatz gebraucht wird. Da die Zielsetzungen der Faserstoffbehandlung je nach Anwendungsfall unterschiedlich sind, ist auch die Beurteilung des Mahleffektes unterschiedlich. In vielen Fällen wird die eingesetzte Energie auf den Mahlerfolg so bezogen, wobei z.B. die Mahlarbeit (kWh) entweder pro Tonne Faserstoff und Mahlgradsteigerung oder pro Tonne Faserstoff und Festigkeitssteigerung angegeben wird. Der erzielte Mahlgrad wird meist nach der Methode "Schopper Riegler" gemessen, bei der im wesentlichen die Wasseraufnahme ermittelt wird.

Die zur Mahlung eingesetzten Mahlwerkzeuge werden auch Garnituren genannt und in Mahlmaschinen - sogenannte Refiner - eingebaut. Solche Mahlmaschinen haben mindestens einen Rotor und mindestens einen Stator mit entweder scheibenring- oder kegelstumpfförmigen Flächen, auf denen die Mahlwerkzeuge oder Garnituren angebracht werden, so daß sich zwischen ihnen Mahlspalten ausbilden können. Weisen Mahlwerkzeuge an den Arbeitsflächen Stege und Nuten auf, spricht man von "Messer-Garnituren". Es gibt aber auch Mahlwerkzeuge, bei denen die dem Stoffstrom zugewandten Mahlflächen eine harte porige Struktur mit einer Rauhtiefe von einem Zehntel bis etwa drei Millimetern haben. Zwischen diesen Mahlflächen sind oft noch einige Kanäle zur Stofführung frei gehalten. Die Struktur darf sich mit der Zeit nicht allzusehr ändern. Sie darf also auch mit zunehmendem Verschleiß der Garnitur nicht glatt werden.

Aus der WO 91/02841 A1 sind verschiedene Refinergamituren bekannt, die zum Aufschluß von Hackschnitzeln eingesetzt werden sollen, um durch mechanisches Zerkleinern dieser Hackschnitzel die ligninhaltigen Fasern freizulegen. Die dargestellten Garnituren enthalten zwar teilweise auch die Abfolge von verschiedenen Mahlzonen, wobei sich abrasiv und schneidend wirkende Bereiche abwechseln. Diese in erster Linie auf die Herstellung solcher Garnituren abzielende Patentanmeldungen gibt jedoch keinerlei Hinweis zur Verbesserung der Mahlverfahren, durch welche bereits hergestellter Zellstoff in seinen Oberflächen- oder Dimensionseigenschaften verändert werden kann.

Es ist Aufgabe der Erfindung, ein neues Mahlverfahren zu schaffen, mit dem die zur Mahlung von Fasern eingesetzte Energie geringer ist als bisher. Auch sollte der Verschleiß der beim Verfahren eingesetzten Mahlwerkzeuge möglichst gering sein.

Diese Aufgabe wird durch die Kennzeichen der Ansprüche 1 gelöst. Die nachfolgenden Unteransprüche beschreiben besonders vorteilhafte Ausgestaltungen.

Mit Hilfe des Verfahrens ist es möglich, die Energie optimal einzusetzen: Zu Beginn der Mahlung, wenn der Mahlgrad des Faserstoffes noch relativ niedrig ist, läßt sich durch die abrasive Wirkung der hartporigen Mahlflächen ein überrraschend schneller Mahlgradanstieg erreichen. Das gilt auch im Vergleich zu speziellen "schneidenden Garnituren", wie sie oft im initialen Bereich der Mahlung verwendel werden. Die so vorgemahlenen Fasern werden anschließend in der sekundären Mahlstufe mit Messergarnituren sehr wirtschaftlich auf den gewünschten Endzustand gebracht.

Für die primäre Mahlstufe ist es entscheidend, daß die genannten hartporigen Mahlflächen auf mindestens einer Seite der Mahlwerkzeuge vorhanden sind. Es gibt die Möglichkeit, derartige Mahlflächen auch gegen konventionelle Messergarnituren arbeiten zu lassen. Die sich zwischen den Messerleisten befindenden Kanäle können in einem solchen Fall für einen ausreichenden Transport der zu mahlenden Faserstoffsuspension sorgen, z.B. auch ohne, daß an der porösen Mahlfläche Kanäle erforderlich sind. Dann findet infolge des den Messerleisten gegenüberliegenden hartporigen Mahlwerkzeugs die besonders günstige abrasive Mahlbehandlung statt. Der Stofftransport in der Mahlmaschine wird verstärkt, wenn die Messergarnitur einer solchen Kombination am Rotor befestigt ist. Bei der Vielzahl möglicher Anforderungen an die Mahlentwicklung bleibt es dem Fachmann überlassen, in welcher Weise er relativ zueinander bewegte Mahlwerkzeuge ausgestaltet unter Beachtung der in den Ansprüchen genannten Kennzeichen.

Bei der Durchführung des Verfahrens können je nach Anlagengröße mehrere Mahlmaschinen derart verwendet werden, daß für jede Mahlstufe wenigstens eine Maschine zur Verfügung steht. Dadurch läßt sich jede Mahlstufe leistungsmäßig separat regeln, also der speziellen Mahlaufgabe dieser Stufe und den Eigenschaften der Mahlflächen optimal anpassen. Ferner wird die Mahlung gleichmäßiger. Darüberhinaus ist es bei dem Verfahren oft von Vorteil, wenn pro Maschine nur eine relativ geringe spezifische Mahlarbeit (kWh/to) übertragen wird.

Es ist möglich, innerhalb einer Mahlstufe, sei es nun die primäre oder sekundäre, mehrere Refiner in Reihe oder auch parallel zu schalten.

Bei den in der sekundären Mahlstufe verwendeten Maschinen ist es von weiterem Vorteil, Garnituren mit Messern aus Keramik/Metall- Verbundwerkstoff einzusetzen, die für Fasern mit mittlerem und höherem Mahlgrad besonders gut geeignet sind. Sie haben dann auch einen extrem geringen Abrieb. Solche Garnituren mit einer Verbundstruktur und im wesentlichen glatter, nicht abrasiver Oberfläche sind z.B. aus der EP 0 575 685 A1 bekannt.

Die Erfindung und ihre Vorteile werden erläutert anhand von Zeichnungen. Dabei zeigen:
- Fig. 1: schematisch: Die Schritte des erfindungsgemäßen Verfahrens;
- Fig. 2: schematisch: Eine Variation der primären Mahlstufe;
- Fig. 3: schematisch: Ein hartporiges Mahlwerkzeug;
- Fig. 4: schematisch: Den Teil einer Messergarnitur;
- Fig. 5: schematisch: Mahlgradentwicklung/Diagramm.

Fig. 1 läßt die primäre Mahlstufe 1 und die ihr folgende sekundäre Mahlstufe 2 erkennen. Der Suspensionsstrom mit den Papierfasern F ist als Pfeil angegeben, der durch beide Mahlstufen verläuft. Bei dem gezeigten Beispiel handelt es sich um eine Realisierung mit Scheibenrefinern. In der primären Mahlstufe 1 werden Mahlwerkzeuge 3 und 3' verwendet, die sich relativ zueinander bewegen. Angedeutet sind ein Stator 7 und ein Rotor 8, die gegeneinander positioniert und bewegbar sind, wobei sich zwischen den auf ihnen befindlichen Mahlwerkzeugen 3 und 3' der eigentliche Mahlspalt S bildet. Bei diesem Beispiel arbeiten zwei hartporige Mahlwerkzeuge gegeneinander. Der in der primären Mahlstufe 1 vorgemahlene Faserstoff gelangt anschließend in die Sekundär-Mahlstufe 2. Diese ist mit den Mahlwerkzeugen 4 und 4' ausgestattet, jeweils als konventionelle Messergarnituren, die auf einem Stator 9 bzw. Rotor 10 befestigt sind.

Die in Fig. 1 gezeigte Ausführungsform ist nur eine der denkbaren Möglichkeiten.

In Fig. 2 ist eine Variante dargestellt, bei der die primäre Mahlstufe 1 sowohl ein hartporiges Mahlwerkzeug 3 als auch ein mit Mahlleisten 6 versehenes Mahlwerkzeug 3' aufweist. In dem hier gezeigten Fall ist die Messergarnitur am Rotor 8 befestigt, was zur verbesserten Stofförderung führt. Dies kann gelegentlich unerwünscht sein, wenn dadurch ein zu hoher Druck aufgebaut würde. In einem solchen Falle würde man die Messergarnitur im Stator 7 fixieren. Dabei wäre unter Umständen auch eine gleichmäßigere Ausmahlung zu erwarten.

Wenn auch nicht dargestellt, da selbstverständlich, kann das Verfahren auch in an sich bekannten Kegelrefinern realisiert werden, wobei wieder eine primäre und eine sekundäre Mahlstufe gemäß den Ansprüchen zu wählen wäre.

Fig. 3 zeigt den Teil eines Mahlwerkzeuges mit porigen abrasiven Mahlflächen 5, die - wie bereits ausgeführt - entweder mit Messergarnituren oder auch wiederum mit hartporigen Flächen zusammenarbeiten können. Die Rauhtiefe T ist übertrieben groß gezeichnet und durch Maßpfeile angegeben.

Der Vollständigkeit halber ist in Fig. 4 ein Teil einer an sich bekannten Messergarnitur mit Mahlleisten 6 dargestellt.

Fig. 5 zeigt ein nicht unbedingt maßstäbliches Diagramm zur Mahlgradentwicklung. Die Abszisse 12 stellt die spezifische Arbeit, z.B. in kWh/to dar und die Ordinate 11 die Mahlentwicklung, z.B. gemessen in Grad Schopper Riegler. Zwischen den Punkten A und B wird in der primären Mahlstufe gemahlen und zwischen den Punkten B und C in der sekundären. Entsprechend sind die Abschnitte 13 und 14 auf der Abszisse 12. Die Mahlentwicklung gemäß diesem Verfahren zeigt die Kurve K 1. Man erkennt eine energetisch günstigere Mahlgradentwicklung, als wenn nur in einer Stufe (Kurve K 2) gemahlen würde.

## Patentansprüche

1. Verfahren zur Mahlung von Papierfasern (F) in wässriger Suspension, bei dem die Fasern zwischen relativ zueinander bewegten und gegeneinander positionierten Mahlwerkzeugen (3, 3', 4, 4') mechanisch so beansprucht werden, daß sich ihre Länge verringert und/oder ihre Oberfläche vergrößert, wobei die Papierfasern (F) nacheinander in mindestens zwei Mahlstufen (1, 2) gemahlen werden,
**dadurch gekennzeichnet**,
daß die primäre Mahlstufe (1) mit solchen Mahlwerkzeugen (3, 3') durchgeführt wird, von denen mindestens eines an einer dem Gegenwerkzeug zugewandten Seite mindestens eine porige abrasive Mahlfläche (5) mit einer Rauhtiefe von mindestens 0,2 mm aufweist und wobei in der sekundären Mahlstufe (2) Mahlwerkzeuge (4, 4') mit faserberührenden Mahlleisten (6), sogenannte Messergarnituren, gegeneinander arbeiten.

2. Verfahren nach Anspruch 1,
**dadurch gekennzeichnet**,
daß die Rauhtiefe (T) der in der primären Mahlstufe (1) verwendeten Mahlwerkzeuge (3, 3') mindestens 1 mm ist.

3. Verfahren nach Anspruch 1 oder 2,
**dadurch gekennzeichnet**,
daß der Korndurchmesser der porigen abrasiven Mahlfläche (5) in der primären Mahlstufe (1) mindestens 2 mm beträgt.

4. Verfahren nach Anspruch 1, 2 oder 3,
**dadurch gekennzeichnet**,
daß die Rauhtiefe (T) mindestens 1 mm ist.

5. Verfahren nach Anspruch 1, 2, 3 oder 4,
**dadurch gekennzeichnet**,
daß die in der primären Mahlstufe (1) verwendeten Mahlwerkzeuge (3, 3'), die die poröse abrasive Mahlfläche (5) haben, zumindest teilweise aus einem porösen keramisch-metallischen Verbundmaterial bestehen.

6. Verfahren nach einem der voranstehenden Ansprüche,
**dadurch gekennzeichnet**,
daß in der primären Mahlstufe (1) Mahlwerkzeuge (3, 3') mit abrasiven Flächen gegeneinander arbeiten.

7. Verfahren nach einem der Ansprüche 1 bis 5,
**dadurch gekennzeichnet**,
daß in der primären Mahlstufe (1) Mahlwerkzeuge (3) mit abrasiven Flächen (5) gegen andere Mahlwerkzeuge (3') mit Mahlleisten (6'), sogenannte Messergarnituren, positioniert und bewegt werden.

8. Verfahren nach einem der voranstehenden Ansprüche,
**dadurch gekennzeichnet**,
daß die primäre Mahlstufe (1) bis zu einem Mahlgrad zwischen 18 bis 24 ^{o} Schopper Riegler geführt wird.

9. Verfahren nach einem der voranstehenden Ansprüche,
**dadurch gekennzeichnet**,
daß Mahlwerkzeuge (4, 4') der sekundären Mahlstufe (2) Messergarnituren sind, deren mahlwirksamen Teile aus einem Keramikverbundmaterial mit im wesentlichen glatter Oberfläche bestehen.

10. Verfahren nach einem der voranstehenden Ansprüche,
**dadurch gekennzeichnet**,
daß die Mahlwerkzeuge (3, 3', 4, 4') mit einstellbarer Kraft gegeneinander gedrückt werden.

11. Verfahren nach einem der voranstehenden Ansprüche,
**dadurch gekennzeichnet**,
daß für die beiden Mahlstufen (1, 2) verschiedene Mahlmaschinen verwendet werden.

12. Verfahren nach Anspruch 11,
**dadurch gekennzeichnet**,
daß die in den verschiedenen Mahlmaschinen auf die Papierfasern übertragene spezifische Arbeit unterschiedlich ist.

13. Verfahren nach einem der voranstehenden Ansprüche,
**dadurch gekennzeichnet**,
daß mindestens eine der beiden Mahlstufen (1, 2) in mehreren hintereinandergeschalteten Mahlmaschinen ausgeführt werden.

14. Verfahren nach einem der Ansprüche 1 bis 10,
**dadurch gekennzeichnet**,
daß die beiden Mahlstufen (1, 2) in derselben Mahlmaschine ausgeführt werden.

## Claims

1. Method for milling paper fibres (F) in an aqueous suspension, wherein the fibres are mechanically stressed between milling tools (3, 3', 4, 4') moved relative to, and positioned against, one another, such that their length is reduced and/or their surface area increased, wherein the paper fibres (F) are milled in succession in at least two milling stages (1,2),
**characterised in that**
the primary milling stage (1) is carried out with such milling tools (3, 3'), of which at least one has at least one porous, abrasive milling surface (5) with a peak-to-valley height of at least 0.2 mm on a side facing the opposite tool, and wherein in the secondary milling stage (2), milling tools (4, 4') with milling lists (6) in contact with the fibres, so-called blade assemblies, work against one another.

2. Method according to claim 1,
**characterised in that**
the peak-to-valley height (T) of the milling tools (3, 3') used in the primary milling stage (1) is at least 1 mm.

3. Method according to claim 1 or 2,
**characterised in that**
the grain diameter of the porous, abrasive milling surface (5) in the primary milling stage (1) is at least 2 mm.

4. Method according to claim 1, 2 or 3,
**characterised in that**
the peak-to-valley height (T) is at least 1 mm.

5. Method according to claim 1, 2, 3 or 4,
**characterised in that**
the milling tools (3, 3') with the porous, abrasive milling surface (5) which are used in the primary milling stage (1) consist at least in part of a porous ceramic metallic composite material.

6. Method according to any one of the preceding claims,
**characterised in that**
in the primary milling stage (1), milling tools (3, 3') with abrasive surfaces work against one another.

7. Method according to any one of claims 1 to 5,
**characterised in that**
in the primary milling stage (1), milling tools (3) with abrasive surfaces (5) are positioned and moved against other milling tools (3') with milling lists (6'), so-called blade assemblies.

8. Method according to any one of the preceding claims,
**characterised in that**
the primary milling stage (1) is taken to a milling degree between 18 and 24° Schopper-Riegler.

9. Method according to any one of the preceding claims,
**characterised in that**
milling tools (4, 4') of the secondary milling stage (2) are blade assemblies whose effective milling parts consist of a ceramic composite material with an essentially smooth surface.

10. Method according to any one of the preceding claims,
**characterised in that**
the milling tools (3, 3', 4, 4') are pressed against one another with adjustable force.

11. Method according to any one of the preceding claims,
**characterised in that**
different milling machines are used for the two milling stages (1,2).

12. Method according to claim 11,
**characterised in that**
the specific work transferred to the paper fibres in the different milling machines varies.

13. Method according to any one of the preceding claims,
**characterised in that**
at least one of the two milling stages (1, 2) is carried out in a plurality of milling machines connected in series.

14. Method according to any one of claims 1 to 10,
**characterised in that**
the two milling stages (1, 2) are carried out in the same milling machine.

## Revendications

1. Procédé de broyage de fibres de papier (F) dans une suspension aqueuse, dans lequel les fibres sont sollicitées mécaniquement entre des outils de broyage (3, 3', 4, 4') déplacés et positionnés les uns par rapport aux autres, de manière que leur longueur soit diminuée et/ou que leur surface soit augmentée, les fibres de papier (F) étant broyées les unes après les autres au cours d'au moins deux étapes de broyage (1, 2), caractérisé en ce que l'étape de broyage primaire (1) est exécutée avec des outils de broyage (3, 3') tels qu'au moins l'un d'entre eux présente, sur un côté tourné vers le contre-outil. au moins une surface (5) poreuse et abrasive d'une profondeur de rugosité d'au moins 0,2 millimètre, et en ce qu'au cours de l'étape de broyage secondaire (2), des outils de broyage (4, 4') avec barres de broyage (6) touchant les fibres, dites garnitures à lame, travaillent les uns par rapport aux autres.

2. Procédé selon la revendication 1, caractérisé en ce que la profondeur de rugosité (T) des outils de broyage (3, 3') utilisés au cours de l'étape de broyage primaire (1), est au moins de 1 millimètre.

3. Procédé selon la revendication 1 ou 2, caractérisé en ce que le diamètre des grains de la surface de broyage (5) poreuse et abrasive est d'au moins 2 millimètres au cours de l'étape de broyage primaire (1).

4. Procédé selon la revendication 1, 2 ou 3, caractérisé en ce que la profondeur de broyage (T) est d'au moins 1 millimètre.

5. Procédé selon la revendication 1, 2, 3 ou 4, caractérisé en ce que les outils de broyage (3, 3'), utilisés au cours de l'étape de broyage primaire (1) et qui possèdent la surface de broyage (5) poreuse et abrasive, sont constitués au moins en partie d'un matériau composite céramique et métallique poreux.

6. Procédé selon l'une des revendications précédentes, caractérisé en ce qu'au cours de l'étape de broyage primaire (1), des outils de broyage (3, 3') avec des surfaces abrasives travaillent les uns par rapport aux autres.

7. Procédé selon l'une des revendications 1 à 5, caractérisé en ce qu'au cours de l'étape de broyage primaire (1), des outils de broyage (3) avec surfaces (5) abrasives sont positionnés et déplacés par rapport à d'autres outils de broyage (3') avec barres de broyage (6'), dites garnitures à lame.

8. Procédé selon l'une des revendications précédentes, caractérisé en ce que l'étape de broyage primaire (1) est conduite jusqu'à un degré de broyage compris entre 18 et 24 degrés Schopper Riegler.

9. Procédé selon l'une des revendications précédentes, caractérisé en ce que des outils de broyage (4, 4') de l'étape de broyage secondaire (2) sont des garnitures à lame dont les parties qui opèrent le broyage sont constituées d'un matériau composite céramique de surface sensiblement lisse.

10. Procédé selon l'une des revendications précédentes, caractérisé en ce que les outils de broyage (3, 3', 4, 4') sont pressés les uns contre les autres avec une force réglable.

11. Procédé selon l'une des revendications précédentes, caractérisé en ce qu'on utilise des machines de broyage différentes pour les deux étapes de broyage (1, 2).

12. Procédé selon la revendication 11, caractérisé en ce que le travail spécifique transmis aux fibres de papier dans les différentes machines de broyage est différent.

13. Procédé selon l'une des revendications précédentes, caractérisé en ce qu'au moins l'une des deux étapes de broyage (1, 2) est exécutée dans plusieurs machines de broyage montées les unes derrière les autres.

14. Procédé selon l'une des revendications 1 à 10, caractérisé en ce que les deux étapes de broyage (1,2) sont exécutées dans la même machine de broyage.
